# FASCICULE DE BREVET EUROPEEN

(11) **EP 1 264 045 B1**
(45) Date de publication et mention de la délivrance du brevet: **31.08.2005**
(21) Numéro de dépôt: 01904014.6
(22) Date de dépôt: 31.01.2001
(51) Int. Cl.: D21H 13/40, D21H 13/24, E04D 5/10, D04H 1/42

(54) **VOILE DE VERRE ET MEMBRANE BITUMINEUSE COMPRENANT LE VOILE COMME SUBSTRAT**
GLASSVLIES UND DIESES VLIES ALS SUBSTRAT ENTHALTENDE BITUMENBAHN
GLASS FIBRE MAT AND BITUMINOUS SHEET COMPRISING SAID MAT AS A SUBSTRATE

(30) Priorité: 09.02.2000 FR 0001611
(43) Date de publication de la demande: 11.12.2002
(73) Titulaire: Saint-Gobain Vetrotex France, 73000 Chambéry (FR)
(72) Inventeur: DROUX, Michel, F-73490 La Ravoire (FR)
(74) Mandataire: Cardin, Elise
(86) Numéro de dépôt international: PCT/FR2001/000297
(87) Numéro de publication internationale: WO 2001/058825

(56) Documents cités:
- EP-A- 0 299 536
- EP-A- 0 763 505
- GB-A- 1 517 595
- DATABASE WPI Section Ch, Week 199424 Derwent Publications Ltd., London, GB; Class A23, AN 1994-199009 XP002148305 & SU 1 808 140 A (ELEC CERAMICS RES DES TECHN INST), 7 avril 1993 (1993-04-07)
- DATABASE WPI Section Ch, Week 199440 Derwent Publications Ltd., London, GB; Class A23, AN 1994-322686 XP002148306 & JP 06 248557 A (UNITIKA LTD), 6 septembre 1994 (1994-09-06)
- DATABASE WPI Section Ch, Week 199517 Derwent Publications Ltd., London, GB; Class A14, AN 1995-127880 XP002148307 & JP 07 052299 A (UNITIKA LTD), 28 février 1995 (1995-02-28)
- DATABASE WPI Section Ch, Week 199650 Derwent Publications Ltd., London, GB; Class A84, AN 1996-503306 XP002148308 & JP 08 260326 A (MITSUBISHI PAPER MILLS LTD), 8 octobre 1996 (1996-10-08)

## Description

La présente invention se rapporte au domaine des matériaux en feuilles à base de fibres et concerne plus particulièrement un voile de verre utilisable en tant que substrat pour la réalisation de produits enduits, revêtus ou imprégnés de bitume, notamment pour des applications de couverture et/ou d'étanchéité.

Dans le domaine de la couverture ou de l'étanchéité, il est connu d'utiliser des membranes bitumineuses que l'on applique sur la surface à couvrir ou à étancher. Ces membranes sont généralement constituées d'un substrat en feuille enduit ou imprégné d'une matrice bitumineuse.

Les matériaux en feuille peuvent être de nature diverses et sont usuellement obtenus à partir de fibres organiques ou minérales, de préférence sous la forme de non tissés.

Parmi les matériaux utilisables, les voiles de verre présentent un grand intérêt car ils garantissent la stabilité dimensionnelle dans le temps de la membrane bitumineuse.

Les voiles de verre peuvent être obtenus par toute technique connue en soi, en particulier la technique dite par voie humide, décrite notamment dans l'ouvrage de référence *The Manufacturing Technology of Continuous Glass Fibres,* K. L. LOEWENSTEIN, Ed. ELSEVIER, 2^{e} édition, 1983, pp 315-317. Cette technique, qui s'apparente aux techniques papetières, consiste à préparer une suspension aqueuse de fibres de verre coupées, déposer cette suspension en une pellicule sur un tapis filtrant soumis à une succion pour éliminer une partie de l'eau de la pellicule déposée, appliquer une composition de liant sur la pellicule humide, sécher le voile et réticuler le liant dans une étuve, puis conditionner le voile de la manière désirée. Le produit final se présente sous forme d'une feuille assez fine (épaisseur de l'ordre de 0,2 à 0,8 mm) généralement conditionnée en rouleaux.

Le liant est souvent une composition aqueuse à base de résine urée-formol, cette résine présentant une tenue en température satisfaisante aux températures de mise en oeuvre ultérieure du bitume d'imprégnation.

Les voiles de verre présentent toutefois l'inconvénient d'une relativement faible résistance à la déchirure, ce qui pénalise le confort d'utilisation et contraint notamment l'utilisateur à prendre des précautions lors de la manipulation pour constituer la membrane ou la poser sur la toiture.

Pour remédier à cet inconvénient, il existe des substrats complexes qui associent un voile à base de fibres organiques présentant une bonne résistance à la déchirure et une grille de verre conférant la stabilité dimensionnelle à l'ensemble. Ces complexes qui associent deux produits intermédiaires sont cependant d'une fabrication compliquée.

L'invention a pour but de proposer un matériau à base de verre dont la résistance à la déchirure soit améliorée, sans que sa fabrication soit plus compliquée que celle d'un voile traditionnel.

EP-A-0 763 505 décrit un mat de fibres de verre pour la fabrication de bardeaux de toiture bitumineux, dont la résistance est améliorée grâce à un liant urée-formol modifié par un additif vinylique autoréticulable. Dans ce mat, une proportion mineure de fibres peut n'être pas constituée de verre, et être notamment choisie parmi des fibres organiques telles que du Nylon®, du polyester, du polyéthylène, du polypropylène. Ce document ne donne pas d'indication précise sur ces fibres organiques, et ne contient aucun exemple particulier illustrant cette possibilité.

La présente invention est basée sur la découverte que de nombreuses fibres organiques ne se prêtent pas convenablement à la fabrication d'un voile et ont même un effet très négatif sur les propriétés du voile dans l'application aux couvertures bitumineuses, mais qu'une sélection très précise des matières synthétiques permet de surmonter cet inconvénient.

A cet égard, l'invention a pour objet un voile à base de fibres utilisable pour la constitution de membranes bitumineuses, comprenant des fibres de verre et des fibres organiques liées par un liant, caractérisé en ce que les fibres ont un taux de retrait à 130°C inférieur ou égal à 5%, dans une atmosphère de vapeur ou humide pendant 30 minutes.

On précise que le terme « voile de verre » englobe selon l'invention des matériaux bien connus de l'homme du métier des produits à base de fibre de verre. Il s'agit de matériaux en feuille mince, de structure essentiellement isotrope, c'est-à-dire qu'il n'y a pas une orientation préférentielle des fibres. En pratique, on peut qualifier un voile au moyen du « rapport d'isotropie », $\frac{\text{résistance à la traction du voile dans le sens machine}}{\text{résistance à la traction du voile dans le sens travers}}$, qui est généralement de l'ordre de 1, notamment de l'ordre de 1 à 1,5 , allant parfois jusqu'à 2. Cette orientation essentiellement aléatoire des fibres est généralement obtenue à partir de la présentation des fibres de verre en fils coupés pour la fabrication du voile, par exemple suivant la technique par voie humide mentionnée plus haut.

Le choix de fibres organiques selon le critère ci-dessus confère au voile une bonne qualité, et en particulier une résistance mécanique et thermique compatible avec l'utilisation ultérieure d'imprégnation par du bitume, alors que les autres fibres confèrent au voile une résistance thermique et/ou mécanique insuffisante.

En premier lieu, les fibres organiques utilisées dans la fabrication de voile ont un point de fusion élevé pour éviter leur dégradation dans toutes les étapes thermiques de la fabrication du voile, notamment séchage et réticulation en étuve, et de mise en oeuvre du voile, en particulier au contact du liant bitumineux. De manière générale, la matière organique synthétique est choisie pour avoir un point de fusion supérieur à environ 220°C.

Selon l'invention les fibres sont sélectionnées en fonction de leur taux de retrait thermique : cette grandeur correspond à la variation dimensionnelle, en l'espèce un raccourcissement, de la fibre après qu'elle a été exposée à une température donnée pendant un temps défini. Pour cela, on mesure la longueur initiale Li de la fibre avant échauffement, puis la longueur finale Lf, le taux de retrait r étant égal à :$\text{r= (Li - Lf) / Li . (en pourcentage)}$

Les taux de retrait déterminants selon l'invention sont exprimés pour une température de 130 °C produite dans une atmosphère de vapeur pendant une durée de 30 min.

Selon l'invention, le retrait est choisi inférieur ou égal à 5%, de préférence à 4%, en particulier à 3%, par exemple de l'ordre de 2 à 3%.

Avantageusement, cette qualité de fibre peut être obtenue à partir de matériaux polymères semi-cristallins, en particulier dont le procédé de filage permet de réaliser un étirage qui augmente le taux de cristallinité. D'autres conditions de fabrication telles que la présence d'agents nucléants ou le facteur température peuvent aussi conduire à l'organisation des macromolécules de base pour que le polymère de structure initiale amorphe commence à prendre une structure cristalline et devenir semi-cristallin.

Les fibres répondant aux exigences de l'invention peuvent être trouvées parmi les fibres de polyester, notamment polytéréphtalate d'alkylène, en particulier polytéréphtalate d'éthylène.

On préfère les fibres organiques adaptées aux procédés de fabrication de non tissés par voie humide, qui contiennent un ensimage permettant la dispersion dans l'eau des filaments individuels.

Les fibres organiques peuvent avoir des dimensions variables, avec un diamètre moyen de l'ordre de 7 à 25 µm, pour un titre de l'ordre de 0,5 à 2 dtex. Les fibres sont coupées à une longueur de l'ordre d'une ou quelques dizaines de millimètres, notamment de 6 à 30 mm.

L'effet des fibres organiques est bien perceptible dès 5% en poids par rapport au poids total de fibres. La proportion de fibres organiques est avantageusement de l'ordre de 5 à 30%, notamment de 20 à 30%, en particulier d'environ 25% en poids par rapport au poids total de fibres.

Les fibres de verre utilisées selon l'invention sont d'un type conventionnel pour la réalisation de voile, sous forme de fils coupés, à une longueur de l'ordre de la dizaine de millimètres, notamment de 6 à 30 mm, de préférence d'environ 10 à 20 mm, par exemple 12 à 18 mm. Il est entendu qu'une certaine proportion de fils (par exemple 5 à 10%) peuvent être coupés à une longueur jusqu'à 100 mm. Par ailleurs, on peut introduire dans le voile du fil continu, notamment du fil de verre, en tant que renforcement dans la direction longitudinale.

Le liant utilisé pour constituer le voile est avantageusement à base de résine urée-formol, de préférence modifiée avec des additifs vinyliques et/ou acryliques, de la façon connue notamment de US-4 681 802, EP-A-0 763 505. Le taux de liant est généralement de 15 à 30% en poids de matière sèche par rapport au voile.

Le voile est fabriqué avec un grammage habituel pour les voiles de verre, de l'ordre de 30 à 150 g/m², en particulier de 50 à 120 g/m².

Compte tenu de la différence de densité entre le verre et les fibres organiques, la quantité de matière dans le voile selon l'invention pour un grammage donné est un peu supérieure à celle contenue dans un voile de verre, ce qui se traduit par une épaisseur relativement plus élevée et/ou par une porosité inférieure. La porosité est par exemple de l'ordre de 1500 à 1900 l/m²s pour un voile de 50 g/m².

Le voile selon l'invention étant particulièrement adapté aux applications d'étanchéité et/ou de couverture, l'invention a également pour objet une membrane bitumineuse comprenant un substrat enduit, revêtu ou imprégné d'une matrice bitumineuse, caractérisée en ce que le substrat est un voile tel que décrit précédemment.

La matrice bitumineuse peut être choisie parmi les matrices connues en soi : bitume naturel, modifié ou non, ou liant synthétique, tel que « liant clair » permettant notamment de donner à la membrane une couleur décorative.

Les exemples suivants, donnés à titre non limitatif, illustrent l'invention.

### Exemple 1

On prépare une suspension aqueuse de fibres dans laquelle les fibres comprennent :
- 75% en poids de fil de verre E coupé, ayant un diamètre de filament de 10 µm et une masse linéique de 360 tex, la longueur de coupe étant de 12 mm,
- 25% en poids de fil de polyester coupé disponible auprès de la société KURARAY sous la référence EP 133 adapté au procédés papetiers, dispersable dans l'eau. Ce fil est caractérisé par un diamètre de filament de 12 µm et une masse linéique de 1,4 dtex, la longueur de coupe étant de 15 mm. Il s'agit d'un fil de polytéréphtalate d'éthylène étiré pour augmenter sa cristallinité, qui présente un taux de retrait de l'ordre de 2% à 130°C en milieu humide pour 30 minutes d'exposition, et un taux de retrait de 3% à 170°C en atmosphère sèche pour 15 minutes d'exposition.

La suspension de fibres qui renferme en outre les additifs usuels, à savoir anti-mousse, dispersant, agent de viscosité, est mise en oeuvre dans des conditions standard sur une machine de fabrication de voile comprenant (i) un hydroformeur sur lequel est formée une pellicule humide partiellement essorée, (ii) un poste d'application de liant par pulvérisation, enduction [dispositif de 'cascade' ou 'curtain coater'] ou passage dans un bain d'une composition aqueuse à base de résine urée-formol plastifiée par acétate et acrylique, qui dépose sur le voile une quantité de liant de 19% en poids de matière sèche par rapport au poids de voile, (iii) une étuve de séchage et réticulation à plusieurs zones de températures de 135 à 215°C où le voile circule avec un temps de séjour moyen de l'ordre de 30 secondes, de préférence légèrement inférieur à 30 secondes.

Le voile ne pose aucun problème de fabrication, et est obtenu avec un grammage de 50 g/m², une épaisseur de 0,3 mm et une porosité de 1580 l/m².s.

Ce voile est soumis à des essais de résistance mécanique à température ambiante et à haute température dont les résultats figurent au Tableau 1 ci-dessous.

### Résistance à la traction

A partir de l'échantillon de voile, on découpe 10 éprouvettes dans le sens longitudinal et 10 éprouvettes dans le sens transversal , larges de 50 mm et longues de 250 mm. On fixe l'éprouvette entre les mors d'une machine de traction, et on actionne le système d'entraînement de la pince mobile jusqu'à la rupture de l'échantillon : on relève alors les valeurs de la force de rupture (en newton) et de l'allongement à la rupture (en pourcentage de la longueur nominale).

On pratique également une mesure de la résistance en traction à 250°C sous charge fixe égale à 10 % de la valeur de rupture mesurée précédemment, et l'on mesure le temps nécessaire pour arriver à la rupture de l'éprouvette.

### Résistance à la déchirure

A partir de l'échantillon de voile, on découpe 10 éprouvettes dans le sens longitudinal et 10 éprouvettes dans le sens transversal , larges de 50 mm et longues de 100 mm. Sur chaque éprouvette, on pratique à partir du bord d'un petit côté une découpe nette parallèle aux grands côtés à mi-distance des grands côtés et longue de 50 mm. Sur une machine de traction, on règle la distance entre les mors de façon à ce qu'elle soit égale à 50 mm, on bloque l'éprouvette dans les mors et on actionne le dynamomètre en réglant la vitesse de montée à 100 mm/min. On relève la charge maximale (en N) lorsque l'éprouvette est complètement dissociée en deux parties. La résistance à la déchirure est exprimée par la moyenne des dix mesures.

Le voile de l'exemple 1 présente des caractéristiques mécaniques et de stabilité dimensionnelle très satisfaisantes. Il a été mis en oeuvre sur une ligne de fabrication en continu de membrane bitumineuse par imprégnation au bitume chaud à environ 200°C, en présentant une bonne aptitude à l'imprégnation, conférant même à la membrane un aspect esthétique très satisfaisant.

### Exemple comparatif 1

On fabrique un voile à base exclusivement de fil de verre, de la façon indiquée à l'exemple 1. Le voile a un grammage de 50 g/m², un taux de liant de 24% en poids de matière sèche par rapport au poids de voile, une épaisseur de 0,3 mm et une porosité de 2000 l/m².s. On le soumet aux mêmes tests mécaniques que le voile de l'exemple 1.

### Exemple comparatif 2

On reproduit l'exemple 1 avec une fibre organique qui ne satisfait pas aux critères de l'invention. Il s'agit de fibre polyester commercialisée par TERGAL FIBRES sous la référence *1,6dtex T110 mi-mat coupé,* également dispersable dans l'eau, caractérisée par un titre de 1,6 dtex, une longueur de coupe de 12 mm, un taux de retrait à 130°C en atmosphère de vapeur de 7%.

On fabrique un voile de 50 g/m², avec un taux de liant de 24% en poids, une épaisseur de 0,3 à 0,4 mm et une porosité de 1700 l/m².s.

La fabrication pose des problèmes en bout de ligne, car on observe la formation de plis en sortie de l'étuve, que l'on peut attribuer à un phénomène de retrait thermique de la fibre organique.

Comme le montrent les tests mécaniques, le voile présente une faible résistance mécanique, détériorée par rapport au voile de verre classique. On constate en particulier que l'anisotropie du voile est fortement augmentée. En outre, la résistance mécanique à 250°C est inexistante.

Ce voile ne convient pas pour la réalisation de membranes bitumineuses.

**Tableau 1**

| | Ex. 1 | Ex. comp. 1 | Ex. comp. 2 |
|---|---|---|---|
| **RESISTANCE EN TRACTION** | | | |
| Longitudinal (N/5cm) | 214 | 165 | 150 |
| Transversal (N/5cm) | 133 | 93 | 70 |
| Anisotropie | 1,6 | 1,7 | 2,1 |
| Allongement (%) | 1,9 | 1,1 | 1,2 |
| **RESISTANCE A LA DECHIRURE** | | | |
| Longitudinal (N) | 3,0 | 1,5 | 3,2 |
| Transversal (N) | 3,5 | 1,7 | 3 |
| **RESISTANCE A 250°C** | > 4 min | > 4 min | 0 |
| **PLIS sur la ligne** | Non | Non | Oui |

L'invention vient d'être décrite en détail dans le cas de la fabrication d'un voile de grammage particulier par voie humide pour l'application à la réalisation de membranes bitumineuses, mais il est entendu que l'invention ne se limite pas à ce mode de réalisation et couvre en particulier d'autres techniques de fabrication de voile (voie sèche), d'autres qualités de voiles, éventuellement renforcés par des fils de verre continus, ainsi que d'autres produits utilisables en couverture et/ou en étanchéité.

## Revendications

1. Voile à base de fibres utilisables pour la constitution de membranes bitumineuses, comprenant des fibres de verre, des fibres organiques et un liant, obtenu à partir d'une suspension aqueuse de fibres de verre et organiques coupées, **caractérisé en ce que** les fibres organiques ont un taux de retrait, pour une température de 130°C produite dans une atmosphère de vapeur ou humide pendant 30 min, inférieur ou égal à 5%.

2. Voile selon la revendication 1, **caractérisé en ce que** les fibres organiques ont un taux de retrait à 130°C inférieur ou égal à 3 %.

3. Voile selon la revendication 1 ou 2, **caractérisé en ce que** les fibres organiques sont à base d'un polymère semi-cristallin.

4. Voile selon l'une quelconque des revendications précédentes, **caractérisé en ce que** les fibres organiques sont des fibres de polyester, notamment polytéréphtalate d'éthylène.

5. Voile selon l'une quelconque des revendications précédentes, **caractérisé en ce que** les fibres organiques contiennent un ensimage permettant la dispersion dans l'eau des filaments individuels.

6. Voile selon l'une quelconque des revendications précédentes, **caractérisé en ce que** la proportion de fibres organiques est de l'ordre de 5 à 30 % en poids par rapport au poids total de fibres.

7. Voile selon l'une quelconque des revendications précédentes, **caractérisé en ce que** la teneur en liant est de l'ordre de 15 à 30% en poids par rapport au poids total du voile.

8. Voile selon l'une quelconque des revendications précédentes, **caractérisé par** un grammage de 30 à 150 g/m².

9. Membrane bitumineuse comprenant un substrat enduit, revêtu ou imprégné d'une matrice bitumineuse, **caractérisée en ce que** le substrat est un voile selon l'une quelconque des revendications précédentes.

## Patentansprüche

1. Vliesstoff auf Faserbasis, der für die Herstellung von Bitumenbahnen verwendbar ist, Glasfasern, organische Fasern und ein Bindemittel umfasst und aus einer wäßrigen Suspension von aus Glas bestehenden und organischen Kurzfasern erhalten worden ist, **dadurch gekennzeichnet ist, dass** der Schrumpfungsgrad der organischen Fasern, der in 30 min bei einer Temperatur von 130 °C in einer dampfförmigen oder feuchten Atmosphäre auftritt, weniger als oder gleich 5 % beträgt.

2. Vliesstoff nach Anspruch 1, **dadurch gekennzeichnet, dass** der Schrumpfungsgrad der organischen Fasern bei 130 °C weniger als oder gleich 3 % beträgt.

3. Vliesstoff nach Anspruch 1 oder 2, **dadurch gekennzeichnet, dass** die organischen Fasern auf der Basis eines halbkristallinen Polymers sind.

4. Vliesstoff nach einem der vorhergehenden Ansprüche, **dadurch gekennzeichnet, dass** die organischen Fasern Polyester- und insbesondere Polyethylenterephthalatfasern sind.

5. Vliesstoff nach einem der vorhergehenden Ansprüche, **dadurch gekennzeichnet, dass** die organischen Fasern eine Schlichte enthalten, die das Dispergieren der einzelnen Filamente in Wasser erlaubt.

6. Vliesstoff nach einem der vorhergehenden Ansprüche, **dadurch gekennzeichnet, dass** der Anteil der organischen Fasern etwa 5 bis 30 Gew.-% des Gesamtgewichts der Fasern beträgt.

7. Vliesstoff nach einem der vorhergehenden Ansprüche, **dadurch gekennzeichnet, dass** der Bindemittelgehalt etwa 15 bis 30 Gew.-% des Gesamtgewichts des Vliesstoffs beträgt.

8. Vliesstoff nach einem der vorhergehenden Ansprüche, **gekennzeichnet durch** ein Flächengewicht von 30 bis 150 g/m².

9. Bitumenbahn, die ein Substrat umfasst, das mit einer.Bitumenmatrix überzogen, beschichtet oder imprägniert ist, **dadurch gekennzeichnet, dass** das Substrat ein Vliesstoff nach einem der vorhergehenden Ansprüche ist.

## Claims

1. Veil based on fibres that can be used for making up bituminous membranes, comprising glass fibres, organic fibres and a binder, obtained from an aqueous suspension of chopped glass and organic fibres, **characterized in that** the organic fibres have a shrinkage for a temperature of 130°C produced in a steam or humid atmosphere for 30 minutes, of less than or equal to 5%.

2. Veil according to Claim 1, **characterized in that** the organic fibres have a shrinkage at 130°C of less than or equal to 3%.

3. Veil according to Claim 1 or 2, **characterized in that** the organic fibres are based on a semicrystalline polymer.

4. Veil according to any one of the preceding claims, **characterized in that** the fibres are polyester, especially polyethylene terephthalate, fibres.

5. Veil according to any one of the preceding claims, **characterized in that** the organic fibres contain a sizing composition allowing the individual filaments to be dispersed in water.

6. Veil according to any one of the preceding claims, **characterized in that** the proportion of organic fibres is about 5 to 30% by weight with respect to the total weight of fibres.

7. Veil according to any one of the preceding claims, **characterized in that** the binder content is about 15 to 30% by weight with respect to the total weight of the veil.

8. Veil according to any one of the preceding claims, **characterized by** a grammage of 30 to 150 g/m2.

9. Bituminous membrane comprising a substrate coated, covered or impregnated with a bituminous matrix, **characterized in that** the substrate is a veil according to any one of the preceding claims.
